# EUROPÄISCHE PATENTSCHRIFT

(11) **EP 0 967 087 B1**
(45) Veröffentlichungstag und Bekanntmachung des Hinweises auf die Patenterteilung: **20.08.2003**
(21) Anmeldenummer: 99111205.3
(22) Anmeldetag: 09.06.1999
(51) Int. Cl.: B41M 5/00

(54) **Träger für ein Tintenstrahl-Aufzeichnungsmaterial**
Support for an ink-jet recording material
Support pour un matériau pour l'enregistrement par jet d'encre

(30) Priorität: 26.06.1998 DE 19828532
(43) Veröffentlichungstag der Anmeldung: 29.12.1999
(73) Patentinhaber: Felix Schoeller jr Foto- und Spezialpapiere GmbH & Co. KG, 49086 Osnabrück (DE)
(72) Erfinder: Gumbiowski, Rainer Dr., 49134 Wallenhorst (DE); Storbeck, Wolfgang, 09599 Freiberg (DE)
(74) Vertreter: Cohausz & Florack

(56) Entgegenhaltungen:
- EP-A- 0 742 486
- US-A- 3 669 899
- PATENT ABSTRACTS OF JAPAN vol. 2000, no. 02, 29. Februar 2000 (2000-02-29) & JP 11 321080 A (KONICA CORP), 24. November 1999 (1999-11-24)
- DATABASE WPI Section Ch, Week 199126 Derwent Publications Ltd., London, GB; Class A97, AN 1991-188729 XP002164035 & JP 03 114873 A (MITSUBISHI PAPER MILLS LTD), 16. Mai 1991 (1991-05-16)

## Beschreibung

Die Erfindung betrifft ein Aufzeichnungsmaterial für Tintenstrahl-Druckverfahren (Ink-Jet-Druckverfahren).

Das Ink-Jet-Aufzeichnungsverfahren gehört zu den elektronischen Druckverfahren und ist bereits mehrfach beschrieben worden. Es wird in einem breiten Anwendungsfeld zur Herstellung von Farbgraphiken, Farbbildern und auch Textdrucken eingesetzt. An die bei dieser Technologie verwendeten Aufzeichnungsmaterialien werden hohe Anforderungen gestellt. Hierzu gehören beispielsweise hohe Farbdensität, hohe Auflösung, kurze Trocknungszeiten der Tinte, Lichtstabilität sowie Dimensionsstabilität. Eine weitere wichtige Anforderung für kommerzielle Anwendungen stellt der Oberflächenglanz dar. Dies ist insbesondere bei der Herstellung von Kunstgraphiken wichtig. Aber auch bei der Erzeugung von Bildern, bei denen ein fotoähnlicher Eindruck verlangt wird, ist der Glanz eine wichtige Anforderung.

Aus der EP0 650 850 A ist ein Aufzeichnungsmaterial bekannt, das aus einem polyolefinbeschichteten Basispapier und einer Empfangsschicht besteht. Das Aufzeichnungsmaterial ermöglicht die Herstellung von Bildern mit hoher Auflösung, Farbdensität und hohem Glanz, die im Gesamteindruck mit konventionellen fotografischen Bildern vergleichbar sind. Nachteilig an dem polyethylenbeschichtetem Träger ist die schlechte Aufnahme der Tintenflüssigkeit, bedingt durch das Abdichten des Papiers mit einem Kunststoff, was zum schlechten Trocknungsverhalten des Aufzeichnungsmaterials führt. Nicht vergessen werden sollte darüber hinaus auch die begrenzte Recyclierbarkeit eines solchen polyolefinbeschichteten Trägermaterials.

In der EP 0 709 221 A wird ein Aufzeichnungsmaterial vorgeschlagen, das ein Papiersubstrat mit einer bestimmten Sheffield-Glätte und einem Glanz von mehr als 20, gemessen bei 60° Meßwinkel, sowie eine Tintenaufnahmeschicht mit wasserlöslichen Komponenten enthält, wobei das gesamte Aufzeichnungsmaterial einen Glanz von mehr als 50 aufweist, gemessen bei 60° Meßwinkel.

Die EP 0 742 486 A beschreibt einen Träger mit einem Basispapier und einer Schicht, wobei die Schicht ein Pigmentgemisch aus BaSO₄ und hohlen Mikrokugeln enthält.

In der JP 3 114 873 A wird ein Träger für ein Tintenstrahl-Aufzeichnungsmaterial mit einem Basispapier und einer Schicht beschrieben, die BaSO₄ enthält.

In einigen weiteren Schriften werden glänzende Aufzeichnungsmaterialien beansprucht, bei denen die Empfangsschicht in einem Gießbeschichtungsvorgang (castcoating) gegen eine beheizte spiegelglatte Zylinderoberfläche gepreßt wird, wodurch das Aufzeichnungsmaterial eine hochglänzende Oberfläche erhält.

Aufgabe der Erfindung ist es, ein Tintenstrahl-Aufzeichnungsmaterial bereitzustellen, auf dem besonders glänzende und fotoähnliche Bilder mit üblichen Tintenstrahl-Tinten erzeugt werden können.

Diese Aufgabe wird gelöst durch ein Aufzeichnungsmaterial für das Ink-Jet-Druckverfahren, enthaltend einen Träger mit einem Basispapier und eine darauf angeordnete Tintenaufnahmeschicht, wobei das Basispapier auf mindestens einer Seite eine Bariumsulfat und thermoplastische hohle Mikrokugeln enthaltende Schicht aufweist.

Besonders gut geeignet sind hohle polymere Mikrokugeln aus einem thermoplastisch verformbaren Kunststoff auf Polystyrol/Acrylat-Basis und Styrol- oder Acrylharz-Basis. Die Mikrokugeln weisen einen Durchmesser von mindestens 0,4 µm auf. Besonders gut geeignet sind Mikrokugeln mit einem Durchmesser von 0,2 bis 5µm.

Der Mikrokugelgehalt in der bariumsulfathaltigen Schicht kann 1 bis 70 Gew.% betragen, bezogen auf die Schicht. Besonders gute Ergebnisse wurden bei einem Gehalt von 20 bis 50 Gew.% Mikrokugeln erreicht.

Das in der oben genannten Schicht verwendete Bindemittel kann aus der Gruppe der hydrophilen kolloidalen und/oder wasserlöslichen Bindemittel ausgewählt werden wie Polyvinylalkohol, Polyvinylpyrrolidon, Polyacrylamid, Gelatine, Stärke, Stärke-Derivate, Polyvinylacetat, Polyethylenglykol, Celluloseester, Proteine, Alginate, Polyacrylsäure oder Gemische aus diesen Bindemitteln.

Das Auftragsgewicht der Schicht beträgt 10 bis 50 g/m², insbesondere 15 bis 25 g/m². Das Basispapier weist einen Rohpapierkern auf, zu dessen Herstellung vorzugsweise Zellstoffe oder Zellstoffmischungen mit einem Kurzfaseranteil von 80 bis 98 Gew.%, insbesondere 85 bis 95 Gew.% ,eingesetzt werden (ungemahlener Zellstoff).

Besonders gut geeignet sind Laubholz-Zellstoffmischungen mit einer Faserlänge von 0,50 bis 0,60 mm (ungemahlener Zellstoff) bzw. 0,40 bis 0,50 mm (bei einem Mahlgrad zwischen 25 und 35°SR). Die für die Zwecke der Erfindung eingesetzte Zellstoffmischung weist insbesondere einen Mahlgrad von 28 bis 32°SR (gemessen nach Schopper-Riegler).

Das Rohpapier kann weitere Stoffe wie Leimungsmittel und Füllstoffe enthalten. Als Leimungs- und Naßfestmittel können prinzipiell alle für die Papierherstellung üblichen Verbindungen eingesetzt werden.

In einer besonderen Ausgestaltung der Erfindung enthält das Rohpapier Kaolin und Calciumkarbonat in einem Verhältnis von 2:1 bis 1:2 und weist einen Cobb-Wert von 20 bis 100 auf. Das Rohpapier kann zusätzlich mit Stärke, Gelatine oder Polyvinylalkohol oberflächengeleimt werden. Das Flächengewicht des Rohpapiers beträgt 60 bis 220g/m², insbesondere jedoch 80 bis 160 g/m².

Es hat sich herausgestellt, daß durch den Einsatz des näher spezifizierten Faserstoff-Gemisches sowie durch den Einsatz des Füllstoffs bei gleichzeitiger Reduzierung der Leimungsmittel-Menge ein Basispapier hergestellt werden kann, mit dem ein Aufzeichnungsmaterial mit sehr guter Dimensionsstabilität (Curl- und Cockle-Verhalten) und guter Aufnahme der Tintenflüssigkeit erhalten werden kann.

Das erfindungsgemäße Aufzeichnungsmaterial kann auf mindestens einer Seite noch weitere Funktionsschichten, beispielsweise Haft-, Antistatik- oder "non-curl"-Schichten enthalten.

Der Träger des erfindungsgemäßen Aufzeichnungsmaterials wird anschließend auf bekannte Weise einem Satinierungsvorgang unterzogen. Auf die Vorderseite des Trägers kann jede beliebige Tintenaufnahmeschicht für Ink-Jet-Druckverfahren aufgetragen werden. Bei der Tintenaufnahmeschicht handelt es sich meistens um eine hydrophile Schicht, die für den Empfang der meist wäßrigen Tinten geeignet ist. Eine Tintenaufnahmeschicht enthält in der Regel ein hydrophiles bzw. wasserlösliches Bindemittel, kationische farbstoffixierende Verbindungen, Pigmente und gegebenenfalls weitere Hilfsstoffe. Das Auftragsgewicht der Tintenaufnahmeschicht beträgt 5 bis 20 g/m².

Die vorliegende Erfindung soll anhand der nachfolgenden Beispiele näher erläutert werden.

### Beispiele 1 bis 3

Eine Mischung aus 100 Gew.% Laubholz-Sulfatzellstoffmischung mit einem mittleren Kurzfaseranteil von 93 % (ungemahlen) wurde bei einer Stoffdichte von 4,5% bis zu einem Mahlgrad von 32°R gemahlen. Der Zellstoffsuspension wurden dann folgende Stoffe entsprechend Tabelle 1 zugesetzt und aus den auf etwa 1,2 Gew.% verdünnten Suspensionen in bekannter Weise etwa 150 g/m² schwere Rohpapiere gefertigt.

**Tabelle 1**

| | Zutaten und Mengen* gemäß Beispiel 1 bis 3 | | |
|---|---|---|---|
| | 1 | 2 | 3 |
| calciniertes Kaolin | 8,00 | 12,00 | 8,00 |
| CaCO₃ | 10,00 | 6,00 | 12,00 |
| Alkylketendimer | 0,10 | 0,15 | 0,20 |
| Polyamid/Polyamin-Epichlorhydrinharz | 0,50 | 0,50 | 0,50 |

| | | | |
|---|---|---|---|
| *Alle Mengenangaben in dieser Tabelle sind Gew.% und bezogen auf das Gewicht des Faserstoffs | | | |

Die Vorderseite der Basispapiere nach Beispiel 1 bis 3 wurde dann mit einer wäßrigen barythaltigen Beschichtungsmasse beschichtet, getrocknet und das beschichtete Papier anschließend satiniert. Die erhaltenen Schichten haben folgende Zusammensetzung:

**Tabelle 2**

| | Beispiele | | | | | | | | |
|---|---|---|---|---|---|---|---|---|---|
| | 1.1 | 1.2 | 1.3 | 1.4 | 2.1 | 2.2 | 2.3 | 3.1 | 3.2 |
| Bariumsulfat | 59,2 | 37,00 | 25,00 | 10,00 | 55,00 | 25,00 | 74,00 | 40,00 | 25,00 |
| Mikrokugeln* | 14.80 | 37,00 | 50,00 | 65,00 | 20,00 | 50,00 | 1,00 | 20,00 | 50,00 |
| Gelatine | 25,56 | 25,73 | 24,73 | - | 24,73 | - | 24,73 | 39,63 | - |
| PVA | - | - | - | 24,93 | - | 24,93 | - | - | 24,93 |
| Chromalaun | 0,20 | 0,20 | 0,20 | - | 0,20 | - | 0,20 | 0,30 | - |
| Citronensäure | 0,07 | 0,07 | 0,07 | 0,07 | 0,07 | 0,07 | 0,07 | 0,07 | 0,07 |
| Auftragsgewicht, g/m² | 10 | 15 | 15 | 15 | 15 | 20 | 25 | 25 | 15 |

| | | | | | | | | | |
|---|---|---|---|---|---|---|---|---|---|
| * hohle Mikrokugeln aus Styrol/Acrylat-Copolymer mit einem Durchmesser von etwa 0,4µm | | | | | | | | | |

### Beispiele 4 bis 5

Eine Mischung aus 100 Gew.% Laubholz-Sulfatzellstoffmischung mit einem mittleren Kurzfaseranteil von 90 % (ungemahlen) wurde bei einer Stoffdichte von 4,5% bis zu einem Mahlgrad von 28 °SR gemahlen. Der Zellstoffsuspension wurden dann folgende Stoffe entsprechend Tabelle 3 zugesetzt und wie in den Beispielen 1 bis 3 etwa 150 g/m² schwere Basispapiere gefertigt.

**Tabelle 3**

| | Zutaten und Mengen* gemäß Beispiel 4 bis 5 | |
|---|---|---|
| | 4 | 5 |
| calciniertes Kaolin | 8,00 | 12,00 |
| CaCO₃ | 10,00 | 6,00 |
| Alkylketendimer | 0,10 | 0,10 |
| Polyamid/Polyamin-Epichlorhydrinharz | 0,50 | 0,50 |

| | | |
|---|---|---|
| * Alle Mengenangaben in dieser Tabelle sind Gew.% bezogen auf das Gewicht des Faserstoffs | | |

Die Vorderseite der nach den Beispielen 4 und 5 hergestellten Rohpapiere wurde mit einer wäßrigen barythaltigen Beschichtungsmasse beschichtet, getrocknet und das beschichtete Papier anschließend satiniert. Die erhaltenen Schichten haben folgende Zusammensetzung:

**Tabelle 4**

| | Beispiele | | | |
|---|---|---|---|---|
| | 4.1 | 4.2 | 5.1 | 5.2 |
| Bariumsulfat | 50,00 | 25,00 | 65,00 | 15,00 |
| Mikrokugeln * | 20,00 | 50,00 | 10,00 | 60,00 |
| Gelatine | 29,70 | - | 24,73 | - |
| Polyvinylalkohol | - | 24,93 | | 24,93 |
| Chromalaun | 0,23 | - | 0,20 | - |
| Citronensäure | 0,07 | 0,07 | 0,07 | 0,07 |
| Auftragsgewicht, g/m² | 15 | 25 | 15 | 35 |

| | | | | |
|---|---|---|---|---|
| * hohle Mikrokugeln aus Styrol/Acrylat-Copolymer mit einem Durchmesser von etwa 1µm | | | | |

### Vergleichsbeispiele 1 bis 3

Eine Mischung aus 80 Gew.% Laubholz-Sulfatzellstoffmischung und 20 Gew.% Nadelholz-Sulfatzellstoff mit einem mittleren Kurzfaseranteil von 88,6 % wurde bei einer Stoffdichte von 4,5% bis zu einem Mahlgrad von 29 °SR gemahlen. Der Zellstoffsuspension wurden dann folgende Stoffe entsprechend Tabelle 5 zugesetzt und aus den auf etwa 1,2 Gew.% verdünnten Suspensionen in bekannter Weise etwa 150 g/m² schwere Rohpapiere gefertigt.

**Tabelle 5**

| | Zutaten und Mengen*gemäß Vergleichsbeispiel V1 bis V3 | | |
|---|---|---|---|
| | V1 | V2 | V3 |
| calciniertes Kaolin | 8,00 | - | - |
| CaCO₃ | 10,00 | 10,00 | - |
| Na₂CO₃ | - | - | 0,50 |
| Alkylketendimer | 0,10 | 0,50 | 0,50 |
| Polyamid/Polyamin | 0,50 | 0,50 | 1,00 |
| Epichlorhydrinharz | | | |

| | | | |
|---|---|---|---|
| * Alle Mengenangaben in dieser Tabelle sind Gew.% bezogen auf den Faserstoff | | | |

Die nach den Vergleichsbeispielen V1 bis V3 hergestellten Rohpapiere wurden auf der Vorderseite mit einer Baryt-Beschichtungsmasse beschichtet, getrocknet und das beschichtete Papier anschließend satiniert. Die Baryt-Schicht besteht aus 74 Gew.% Bariumsulfat und 26 Gew.% Gelatine.

### Vergleichsbeispiel 4

Eine Zellstoffmischung aus 70 Gew.% Laubholz-Sulfatzellstoff und 30 Gew.% Nadelholz-Sulfatzellstoff wurde bei einer Stoffdichte von 4,5% bis zu einem Mahlgrad von 37°SR gemahlen. Der Zellstoffsuspension wurden dann folgende

Stoffe entsprechend Vergleichsbeispiel V3 zugesetzt und aus den auf etwa 1,2 Gew.% verdünnten Suspensionen in bekannter Weise etwa 150 g/m² schweres Rohpapier gefertigt. Anschließend wurde die Vorderseite dieses Rohpapiers wie in den Vergleichsbeispielen V1-V3 mit einer Baryt-Schicht versehen.

Im weiteren Schritt wurden die beschichteten Papiere mit einer Tintenaufnahmeschicht beschichtet. Hierfür kann jede beliebige Empfangsschicht für Ink-Jet-Druckverfahren verwendet werden. Die im vorliegenden Fall zu den Testzwecken verwendete Tintenaufnahmeschicht hat folgende Zusammensetzung:

| | Gew. % |
|---|---|
| Polyvinylalkohol | 31,6 |
| Polyvinylpyrrolidon | 31,6 |
| Vinylacetat/Butylacrylat-Cop. | 31,6 |
| Polydiallyldimethylammonium-Chlorid | 5,2 |

Das Auftragsgewicht der Tintenaufnahmeschicht betrug 10 g/m². Die mit der Tintenaufnahmeschicht versehenen erfindungsgemäßen Papiere wurden mit Hilfe eines sogenannten "Thermal Jet"-Verfahrens bedruckt und anschließend analysiert. Die Prüfergebnisse sind in Tabelle 6 zusammengestellt.

### Prüfung der gemäß den Beispielen und den Vergleichsbeispielen hergestellten Papiere

Das aus den Papieren und der Tintenaufnahmeschicht bestehende erfindungsgemäße Aufzeichnungsmaterial wurde mit Hilfe eines nach dem Bubble-Jet-Prinzip (Thermal Jet) arbeitenden Tintenstrahldruckers HP Deskjet 550 C von Hewlett Packard bedruckt.

Bei den erhaltenen Test-Druckbildern wurden Glanz, Trocknungszeit, Durchschlagen der Tinte auf die Rückseite des Papiers, Curl und sog. "Cockle" (Welligkeit) untersucht, wobei die letzten beiden Eigenschaften als Dimensionsstabilität zusammengefaßt sind.

Die Messung der Glanzwerte erfolgte mit dem Labor Reflektometer RL3 der Firma Dr. Lange nach DIN 67530 bei einem Meßwinkel von 60°.

Das Trocknungsverhalten des Aufzeichnungsmaterials wurde folgendermaßen ermittelt:

Auf ein Blatt Papier wird mit schwarzer Tinte (reines Schwarz) ein Balken gedruckt und nach einer Wartezeit von 2 Minuten Papier (20 Blatt) aufgelegt. Der Farbtransfer auf das darauf liegende Papier wird als Maß für Trocknung genommen. Die Trocknungszeit wird für die Bereiche <2 (sehr gut), 2-7 (mittel) und >7 Minuten (schlecht) beurteilt.

Das Tintendurchschlag-Verhalten wird durch die Intensität der Verfärbung beurteilt, die durch das Austreten der Tintenfarbe auf die Rückseite des Papiers bedingt ist. Hier werden Noten 1 bis 12 (sehr gut bis sehr schlecht) vergeben.

Zur Bestimmung der Dimensionsstabilität legt man das zu prüfende Papier auf eine ebene Unterlage. Die Planlage des Papiers wird mit den Noten 1 bis 12 (sehr gut bis sehr schlecht) beurteilt.

Auf die übrigen Eigenschaften wie Farbdensität, Wasserfestigkeit oder Bleed, die ebenfalls geprüft und als sehr gut befunden wurden, soll hier nicht näher eingegangen werden.

**Tabelle 6**

| **Prüfergebnisse** | | | | |
|---|---|---|---|---|
| Beispiel | Glanz | Trocknungszeit min | Dimensionsstabilität | Tintendurchschlag |
| 1.1 | 57 | 6,5 | 2 | 2 |
| 1.2 | 62 | 7,0 | 2 | 2 |
| 1.3 | 67 | 7,5 | 2 | 3 |
| 1.4 | 65 | 5,3 | 2 | 3 |
| 2.1 | 53 | 7,5 | 1 | 1 |
| 2.2 | 66 | 6,0 | 1 | 2 |
| 2.3 | 43 | 7,8 | 1 | 1 |
| 3.1 | 50 | 6,9 | 1 | 1 |
| 3.2 | 65 | 6,3 | 1 | 2 |
| V1 | 45 | 8,0 | 6 | 4 |
| V2 | 42 | 8,7 | 7 | 5 |
| V3 | 44 | 9,0 | 7 | 5 |

Wie aus der Tabelle ersichtlich, weisen die erfindungsgemäßen Basispapiere im Vergleich zu den Vergleichspapieren vor allem einen deutlich höheren Glanz sowie eine bessere Dimensionsstabilität auf. Die Papiere sollten jedoch stets in der Gesamtheit ihrer Eigenschaften beurteilt werden.

## Patentansprüche

1. Aufzeichnungsmaterial für Ink-Jet-Druckverfahren, enthaltend einen Träger mit einem Basispapier und eine darauf angeordnete Tintenaufnahmeschicht, **dadurch gekennzeichnet, daß** das Basispapier auf mindestens einer Seite eine Bariumsulfat und thermoplastische hohle Mikrokugeln enthaltende Schicht aufweist.

2. Aufzeichnungsmaterial nach Anspruch 1, **dadurch gekennzeichnet, daß** der Gehalt der Mikrokugeln mindestens 1 Gew.% beträgt, bezogen auf das Gewicht der trockenen Schicht.

3. Aufzeichnungsmaterial nach Anspruch 1, **dadurch gekennzeichnet, daß** die Menge der Mikrokugeln 20 bis 50 Gew.% beträgt, bezogen auf das Gewicht der trockenen Schicht.

4. Aufzeichnungsmaterial nach Anspruch 1 bis 3, **dadurch gekennzeichnet, daß** die Schicht hydrophile kolloidale und/oder wasserlösliche Bindemittel enthält.

5. Aufzeichnungsmaterial nach Anspruch 1 bis 4, **dadurch gekennzeichnet, daß** das Basispapier eine Zellstoff-Mischung mit einem Kurzfaseranteil von 80 bis 98 Gew.%, insbesondere 85 bis 95 Gew.%, enthält.

6. Aufzeichnungsmaterial nach Anspruch 1 bis 5, **dadurch gekennzeichnet, daß** das Basispapier Kaolin und Calciumkarbonat in einem Massenverhältnis von 2:1 bis 1:2 enthält.

7. Aufzeichnungsmaterial nach Anspruch 1 bis 6, **dadurch gekennzeichnet, daß** das Basispapier einen Leimungsgrad mit einem Cobb-Wert von 20 bis 100 aufweist.

## Claims

1. Recording material for the ink-jet printing process having a support with a base paper and an ink receiving layer arranged on the support wherein the base paper having on at least one side a layer containing barium sulfate and thermoplastic hollow microbeads.

2. A recording material according to claim 1, wherein the content of microbeads in the layer is at least 1 wt%, based on the weight of the dry layer.

3. A recording material according to claim 1, wherein the content of microbeads in the layer is 20 to 50 wt%, based on the weight of the dry layer.

4. A recording material according to claims 1 to 3, wherein the layer includes a hydrophilic colloidal and/or water-soluble binder.

5. A recording material according to claims 1 to 4, wherein the paper contains a chemical pulp mixture with a content of short fibers of 80 to 98 weight percent.

6. A recording material according to claims 1 to 5, wherein the paper contains kaolin and calcium carbonate in a weight ratio of 2:1 to 1:2.

7. A recording material according to claims 1 to 6, wherein the base paper has a degree of sizing with a Cobb value of 20 to 100.

## Revendications

1. Matériau d'enregistrement pour le procédé d'impression par jet d'encre, contenant un support avec un papier de base et une couche d'absorption d'encre disposée dessus, **caractérisé en ce que** le papier de base présente sur au moins une face, une couche contenant du sulfate de baryum et des microbilles creuses thermoplastiques.

2. Matériau d'enregistrement suivant la revendication 1, **caractérisé en ce que** la teneur en microbilles s'élève à au moins 1% en poids, sur base du poids de la couche sèche.

3. Matériau d'enregistrement suivant la revendication 1, **caractérisé en ce que** la quantité en microbilles se situe dans l'intervalle allant de 20 à 50% en poids, sur base du poids de la couche sèche.

4. Matériau d'enregistrement suivant les revendications 1 à 3, **caractérisé en ce que** la couche contient un liant colloïdal hydrophile et/ou soluble dans l'eau.

5. Matériau d'enregistrement suivant les revendications 1 à 4, **caractérisé en ce que** le papier de base contient un mélange de cellulose avec une fraction de fibres courtes allant de 80 à 98% en poids, en particulier de 85 à 95% en poids.

6. Matériau d'enregistrement suivant les revendications 1 à 5, **caractérisé en ce que** le papier de base contient du kaolin et du carbonate de calcium en un rapport massique variant de 2:1 à 1:2.

7. Matériau d'enregistrement suivant les revendications 1 à 6, **caractérisé en ce que** le papier de base présente un taux d'encollage avec une valeur Cobb variant de 20 à 100.
